# EUROPÄISCHE PATENTSCHRIFT

(11) **EP 0 694 622 B1**
(45) Veröffentlichungstag und Bekanntmachung des Hinweises auf die Patenterteilung: **04.10.2001**
(21) Anmeldenummer: 95890122.5
(22) Anmeldetag: 28.06.1995
(51) Int. Cl.: C21D 9/18, C22C 38/22

(54) **Korrosionbeständige Legierung und Verfahren zur Herstellung korrosionsbeständiger Schneidwaren**
Corrosion resistant alloy and method for making corrosion resistant cutting tools
Alliage résistant à la corrosion et procédé de production de coutelleries

(30) Priorität: 29.06.1994 AT 128394
(43) Veröffentlichungstag der Anmeldung: 31.01.1996
(73) Patentinhaber: BÖHLER YBBSTALWERKE Ges.m.b.H., A-3333 Böhlerwerk (AT); BÖHLER Edelstahl GmbH, A-8605 Kapfenberg (AT)
(72) Erfinder: Gstettner, Manfred, Ing., A-3333 Böhlerwerk (AT); Leban, Karl, Dipl.-Ing., A-2700 Wr. Neustadt (AT); Hackl, Gerhard, Dipl.-Ing. Dr., A-8605 Kapfenberg (AT)
(74) Vertreter: Brauneiss, Leo, Dipl.Ing.

(56) Entgegenhaltungen:
- EP-A- 0 638 658
- AT-B- 397 968
- DE-C- 739 958
- DE-C- 954 702
- DE-C- 3 901 470
- DE-U- 9 215 141
- PATENT ABSTRACTS OF JAPAN vol. 14 no. 431 (C-759) [4374] ,17.September 1990 & JP-A-02 166228 (NIPPON STEEL) 26.Juni 1990,

## Beschreibung

Die Erfindung betrifft eine korrosionsbeständige Legierung. Weiters bezieht sich die Erfindung auf ein Verfahren zur Herstellung von Schneidwaren mit hoher Härte und großer Biegezähigkeit.

In der Lebens- und Genußmittelindustrie werden korrosionsbeständige Legierungen, insbesondere für Schneidwaren, benötigt, welche chemischen Angriffen besonders gut widerstehen müssen und keinerlei Geschmacksveränderungen und Verkürzung der Lagerfähigkeit von Speisen und dgl. bewirken dürfen. Auch für medizinische Instrumente ist eine höchstmögliche Korrosionsbeständigkeit und gute Polierfähigkeit des dafür verwendeten Werkstoffes gefordert. Bei beiden Verwendungsarten wird auch eine hohe Materialzähigkeit sowie Härte und gratfreie gute Schärfbarkeit verlangt, wobei jedoch keine besonders hohen Anforderungen an die Verschleißfestigkeit des Werkstoffes gestellt werden.

Nichtrostende Stähle, also Eisenbasislegierungen mit einem Cr-Gehalt von etwa 13 %, z.B. DIN Werkstoff Nr. 1.4110, werden mit Erfolg für Schneidwaren eingesetzt. Weil jedoch die Korrosionsbeständigkeit derartiger Werkstoffe, insbesondere in chlorionenhaltiger Umgebung, nicht immer ausreichend ist, kommen auch Legierungen mit ca. 18 % Cr-Gehalt, z.B. Werkstoff Nr. 1.4112 zum Einsatz, welche auf Grund einer höheren Cr- Konzentration eine vermehrte Beständigkeit gegen chemischen Angriff besitzen. Legierungen mit ca. 18 % Cr und über 0,85 % C haben jedoch den Nachteil, daß insbesondere durch grobe Karbidausscheidungen, zwar bei erhöhter Verschleißfestigkeit und Härte des Materials, die Biegezähigkeit und die Polierbarkeit verringert sein können. Es wurde schon versucht, einen Stahl mit ca. 15 % Cr sowie 0,3 % C, der mit 0,3 % N legiert ist, als Schneidwarenwerkstoff zu verwenden. Bei der Erzeugung dieser Stähle sind jedoch einerseits teure Druckschmelzverfahren einzusetzen, was wirtschaftliche Nachteile bringt, andererseits können die Korrosionsbeständigkeit und Schleifbarkeit sowie die Biegezähigkeit des Werkstoffes nicht immer ausreichend gute Werte liefern.

Die DE-C-3 901 470 betrifft einen korrosionsbeständigen hochfesten martensitischen kaltarbeitsstahl. Die JP-A-2-166 228 betrifft einen hochkohlenstoffhaltigen rostfreien Stahl mit vorzüglicher Abschreckhärte, Verschleißfestigkeit und Korrosionsfestigheit.

Es wurde auch gefunden, daß trotz der hohen Cr- Gehalte von korrosionsbeständigen Legierungen und der dadurch an der Oberfläche der Teile gebildeten Passivschicht von diesen gegebenenfalls durch eine zu hohe Konzentration von Ni und/oder Co und/oder Cu bei einem Kontakt mit der Haut von Lebewesen allergische Reaktionen hervorgerufen werden können.

Aufgabe der Erfindung ist nun, eine besonders korrosionsbeständige sowie für einen Hautkontakt verträgliche Legierung mit hoher Härte, guter Polierfähigkeit und insbesondere hoher Biegezähigkeit bei hoher Bruchsicherheit, welche auch in chlorionenhaltigen Medien verwendbar ist, zu schaffen.
Weiters setzt sich die Erfindung zum Ziel, ein Verfahren zur Herstellung korrosionsbeständiger Schneidewaren für die Lebensmittelindustrie und für medizinische Instrumente anzugeben, mit welchen die Nachteile der bekannten Schneidteile beseitigt werden.

Die Aufgabe wird mit einer korrosionsbeständige Legierung nach Anspruch 1 gelöst. Vorteilhafte Ausgestaltungen sind in den Unteransprüchen angegeben.

Die weiteren Ziele werden mit einem Verfahren nach Anspruch 4 gelöst, wobei deren Weiterbildungen in den Unteransprüchen angegeben sind.

Die mit der Erfindung erzielten Vorteile bestehen insbesondere darin, daß die Zusammensetzung der Legierung bei einem niedrigen Gesamtkarbidanteil geringe Karbidkorngrößen sowie eine hohe Matrixhärte und dadurch eine gute Schleif- und Polierbarkeit und insbesondere eine gute Biegezähigkeit sicherstellt Dabei ist wichtig, daß in den Konzentrationsgrenzen die Summe der Gehalte an Kohlenstoff und Stickstoff in einem bestimmten Bereich liegen. Es wurde überraschend gefunden, daß bei einem Stahl mit einem Chromgehalt von ca. 17,5 % die Chromkonzentration in der Matrix durch Zulegieren von Stickstoff erhöht und somit die Korrosionsbeständigkeit verbessert werden kann, wobei ohne Härtbarkeitseinbuße die Kohlenstoffkonzentration absenkbar ist. Die Ursachen hiefür sind wissenschaftlich noch nicht vollständig geklärt, es wird jedoch von den Erfindern angenommen, daß bei einem Stickstoffgehalt von mindestens 0, 12, feine Nitride und/oder Karbonitride vorzugsweise der Elemente der IV. und V. Gruppe des periodischen Systems, z.B. Vanadin, ausgebildet werden, welche eine wesentliche Verringerung der Karbidkomgröße bewirken. Durch eine Feinkornstruktur mit den härtesteigemden Elementen Kohlenstoff und Stickstoff in Kombination werden sowohl die Matrixhärte und Matrixzähigkeit als auch deren Cr- Konzentration erhöht und eine Bildung von groben scharfkantigen Karbiden vermieden.

Werden jedoch höhere Stickstoffgehalte als 0,29 Gew.-% in der Legierung eingestellt, können grobe nadelige Nitride entstehen und eine Umwandlung des Austenits in Martensit behindert werden, was sich außerordentlich nachteilig auf die Gebrauchseigenschaften des Werkstoffes auswirkt. Die höchste Korrosionsbeständigkeit bei besten Werkstoffeigenschaften wurde im Bereich der obigen Stickstoffgehalte bei Kohlenstoffkonzentrationen zwischen 0,4 und 0,85 Gew.-% gefunden, wenn die Summe von Kohlenstoff - und Stickstoffgehalt im Bereich von 0,61 bis 0,95 liegt.

Bei einem Verfahren zur Herstellung korrosionsbeständiger Schneidwaren sind die durch die Erfindung erreichten Vorteile im wesentlichen darin zu sehen, daß auf wirtschaftliche Weise Legierungen herstellbar sind und durch Wärmebehandlung der daraus gefertigten Messer und Instrumente beste Gebrauchseigenschaften der Teile erreicht werden. Dabei ist wichtig, daß die legierungstechnischen Voraussetzungen gegeben werden und daß durch eine Lösungsglühbehandlung eine homogene Gefügestruktur bewirkt wird. Von besonderer Wichtigkeit ist weiters ein Weichglühen des Werkstoffes um den A3-Punkt der Legierung vor einem Austenitisieren, um die Ausscheidungs- und Umwandlungskinetik beim nachfolgenden Abkühlen mit erhöhter Intensität zu vergleichmäßigen. Eine nachfolgende Anlaßbehandlung wird bei vergleichsweise niedriger Temperatur durchgeführt und dient insbesondere der Entspannung des Materials.

Um eine gleichmäßige Wärmeabfuhr von der Oberfläche der Teile beim intensivierten Abkühlen von der Austenitisierungstemperatur zu erreichen und ein thermisch bedingtes Verziehen des Materials durch inhomogene Spannungen zu vermeiden, kann es von Vorteil sein, wenn ein Abkühlen zwischen zwei stabilisierenden Platten erfolgt. Dieses Abkühl- bzw. Quettenverfahren hat sich als besonders günstig für die Herstellung von großflächigen Messern mit komplizierter Schneidenform herausgestellt.

Gemäß einer weiteren bevorzugten Ausführungsform des Verfahrens wird nach dem Härten mindestens eine Tiefkühlbehandlung des Werkstoffes durchgeführt, um einem gegebenenfalls im Gefüge verbliebenen Anteil an Restaustenit ebenfalls in Martensit umzuwandeln.

Bei klinischen Untersuchungen wurde festgestellt, daß bei einem Gehalt von unter 0,25 Gew.-% Ni, unter 0,20 Gew.-% Co und unter 0,25 Gew.-% Cu, insbesondere bei einem Gesamtgehalt von Ni+Co+Cu von unter 0,48 Gew.-% der Legierung praktisch keine allergischen Reaktionen der Haut von Lebewesen auftreten, wobei jedoch bei besonderer Sensibilität etwas geringere Konzentrationen obiger Elemente Überempfindlichkeitsreaktionen vollkommen ausschließen.

Anhand einiger Beispiele aus den Versuchsreihen sei die Erfindung näher erläutert.
Es zeigen
Tabelle 1 eine Auflistung von Versuchswerkstoffen und
Tabelle 2 eine Zusammenstellung der Gebrauchseigenschaften der aus den Werkstoffen gefertigten Schneidwaren bei Anwendung unterschiedlicher Wärmebehandlungsparameter.

## Patentansprüche

1. Korrosionsbeständige, für einen Hautkontakt verträgliche Legierung mit einer Härte von größer als 54 HRC, guter Polierfähigkeit und hoher Biegezähigkeit enthaltend die Elemente in Gew.-%
C = 0,40 b is 0,85
Si = bis 1,0
Mn = bis 1,4
Cr = 16,0 bis 19,0
Mo = 0,8 bis 1,5
V = 0,05 bis 0,2
Nb = bis 0,15
Ti bis 0,18
N = 0,12 bis 0,29
Rest Eisen und erzeugungsbedingte Verunreinigungen
mit der Maßgabe, daß die Gehalte an
Ni maximal 0,25
Co maximal 0,20
Cu maximal 0,25
Ni + Co +Cu maximal 0,48
betragen und die Summe der Konzentration von Kohlenstoff und Stickstoff einen Wert von mindestens 0,61, höchstens jedoch 0,95 ergibt.

2. Legierung nach Anspruch 1, **dadurch gekennzeichnet, daß** die Gehalte an in Gew.-%
Ni maximal 0,15
Cu maximal 0,15
Ni + Co + Cu maximal 0,24
betragen.

3. Legierung nach einem der Ansprüche 1 oder 2, **dadurch gekennzeichnet, daß** die Summe der Konzentration von Kohlenstoff und Stickstoff einen Wert von mindestens 0,66 und höchstens 0,84 ergibt.

4. Verfahren zur Herstellung korrosionsbeständiger, für einen Hautkontakt verträglicher Schneidwaren mit einer Härte von 54 bis 61 HRC und hoher Biegezähigkeit insbesondere für die Lebensmittelindustrie und für medizinische Instrumente aus einer Legierung enthaltend die Elemente in Gew.-%
C = 0,40 bis 0,84
Si = bis 1,0
Mn = bis 1,4
Cr = 16,0 bis 19,0
Mo= 0,8 bis 1,5
V = 0,05 bis 0,2
Nb= bis 0,15
Ti = bis 0,18
N = 0,12 bis 0,29
Rest Eisen und erzeugungsbedingte Verunreinigungen
mit der Maßgabe, daß die Gehalte an
Ni maximal 0,25
Co maximal 0,20
Cu maximal 0,25
Ni + Co +Cu maximal 0,48
betragen und die Summe der Konzentrationen von Kohlenstoff und Stickstoff einen Wert von mindenstens 0,61 und höchstens 0,95 ergibt und der Werkstoff, vorzugsweise während einer Verformung, mindestens einer Lösungsglühbehandlung bei einer Temperatur von höher als 1065 °C unterworfen wird, wonach der aus der Legierung gebildete Teil bzw. das Werkstück, insbesondere die Schneidware im Rohzustand, im Bereich des A3- Punktes der Legierung, vorzugsweise bei einer Temperatur zwischen 800 und 880 °C, weichgeglüht, sodann mit geringer Intensität abgekühlt, danach wieder erwärmt und in einem Temperaturbereich von 940 bis 1060 °C austenitisiert und anschließend mit erhöhter Intensität abgekühlt wird, worauf mindestens eine Anlaßbehandlung bei einer Temperatur zwischen 165 und 385 °C und eine Fertigbearbeitung des Schneidteiles durchgeführt werden.

5. Verfahren nach Anspruch 4, **dadurch gekennzeichnet, daß** die Legierung mit Gehalten an in Gew.-%
Ni maximal 0,15
Cu maximal 0,15
Ni +Co +Cu maximal 0,24
und/oder einen Summenwert der Konzentration
von C+N von 0,66 bis 0,84 hergestellt wird.

6. Verfahren nach einem der Ansprüche 4 oder 5, **dadurch gekennzeichnet, daß** die Abkühlung der Teile mit erhöhter Intensität im Quettenverfahren, gegebenenfalls mit Wasser, vorzugweise mit Preßluft, insbesondere mit Öl, durchgeführt wird.

7. Verfahren nach einem der Ansprüche 4 bis 6, **dadurch gekennzeichnet, daß** die Austenitisierung der Teile in einem Temperaturbereich zwischen 960 und 1050 °c, vorzugsweise von 980 bis 1030 °C, durchgeführt wird.

8. Verfahren nach einem der Ansprüche 4 bis 7, **dadurch gekennzeichnet, daß** nach dem Abkühlen mit erhöhter Intensität von der Austenitisierungstemperatur der Teil einer Tiefkühlbehandlung bei einer Temperatur von unter minus 55 °C , vorzugsweise unter minus 70 °C, unterworfen wird.

## Claims

1. A corrosion-resistant alloy, tolerated by the skin on contact, with a hardness of more than 54 HRC, good polishability and a high level of toughness, comprising the following elements in wt.%:
C = 0.40 to 0.85
Si = up to 1.0
Mn = up to 1.4
Cr = 16.0 to 19.0
Mo = 0.8 to 1.5
V = 0.05 to 0.2
Nb = up to 0.15
Ti = up to 0.18
N = 0.12 to 0.29
remainder iron and production-related impurities,
with the proviso that
Ni = at most 0.25
Co = at most 0.20
Cu = at most 0.25
Ni + Co + Cu = at most 0.48
and the sum of the concentrations of carbon and nitrogen gives a value of at least 0.61, but at most 0.95.

2. An alloy according to claim 1, **characterised by** the following contents in wt.%:
Ni = at most 0.15
Cu = at most 0.15
Ni + Co + Cu = at most 0.24.

3. An alloy according to either one of claims 1 and 2, **characterised in that** the sum of the concentrations of carbon and nitrogen gives a value of at least 0.66 and at most 0.84.

4. A method of manufacturing corrosion-resistant cutting implements, tolerated by the skin on contact, with a hardness of 54 to 61 HRC and a high level of toughness, in particular for the food industry and for medical instruments, from an alloy comprising the following elements in wt.%:
C = 0.40 to 0.84
Si = up to 1.0
Mn = up to 1.4
Cr = 16.0 to 19.0
Mo = 0.8 to 1.5
V = 0.05 to 0.2
Nb = up to 0.15
Ti = up to 0.18
N = 0.12 to 0.29
remainder iron and production-related impurities,
with the proviso that
Ni = at most 0.25
Co = at most 0.20
Cu = at most 0.25
Ni + Co + Cu = at most 0.48
and the sum of the concentrations of carbon and nitrogen gives a value of at least 0.61 and at most 0.95, and the material, preferably during deformation, undergoes at least one solution heat treatment at a temperature of more than 1065°C, after which the part or workpiece formed from the alloy, in particular the cutting implement in the crude state, is soft-annealed in the region of the A3 point of the alloy, preferably at a temperature between 800°C and 880°C, then cooled with low intensity, subsequently reheated and, in a temperature range from 940°C to 1060°C, austenitised and then cooled with higher intensity, followed by at least one tempering treatment at a temperature between 165°C and 385°C and by finishing of the cutting implement.

5. A method according to claim 4, **characterised in that** the alloy is produced with the following contents in wt.%:
Ni = at most 0.15
Cu = at most 0.15
Ni + Co + Cu = at most 0.24
and/or a total value of the concentrations of C+N of 0.66 to 0.84.

6. A method according to either one of claims 4 and 5, **characterised in that** the cooling of the parts with higher intensity is carried out by a chilling method, optionally with water, preferably with compressed air, in particular with oil.

7. A method according to any one of claims 4 to 6, **characterised in that** the austenitisation of the parts is carried out in a temperature range between 960°C and 1050°C, preferably from 980°C to 1030°C.

8. A method according to any one of claims 4 to 7, **characterised in that**, after cooling with higher intensity from the austenitisation temperature, the part undergoes deep-cooling treatment at a temperature of below -55°C, preferably below -70°C.

## Revendications

1. Alliage résistant à la corrosion, toléré par la peau, d'une dureté supérieure à 54 HCR, d'une bonne polissabilité et d'une haute résistance à la flexion contenant les éléments suivants en % en poids :
C = 0,4 à 0,85
Si = jusqu'à 1,0
Mn = jusqu'à 1,4
Cr = 16,0 à 19,0
Mo = 0,8 à 1,5
V = 0,05 à 0,2
Nb = jusqu'à 0,15
Ti = jusqu'à 0,18
N = 0,12 à 0,29
un reste de fer et des impuretés liées à la production, avec l'impératif que les teneurs en éléments soient :
au maximum de 0,25 pour Ni,
au maximum de 0,20 pour Co,
au maximum de 0,25 pour Cu,
au maximum de 0,48 pour la somme Ni + Co + Cu
et que la somme des concentrations de carbone et d'azote donne une valeur d'au moins 0,61, d'au plus 0,95.

2. Alliage selon la revendication 1, **caractérisé en ce que** les teneurs en éléments sont en % en poids :
au maximum de 0,15 pour Ni,
au maximum 0,15 pour Cu,
au maximum 0,24 pour la somme Ni + Co + Cu.

3. Alliage selon l'une des revendications 1 ou 2, **caractérisé en ce que** la somme des concentrations de carbone et d'azote donne une valeur d'au moins 0,66, d'au plus 0,84.

4. Procédé de fabrication de coutellerie résistante à la corrosion, tolérée par la peau, d'une dureté située entre 54 et 61 HCR, d'une haute résistance à la flexion notamment pour l'industrie des produits alimentaires et pour les instruments médicaux, à partir d'un alliage contenant les éléments suivants en % en poids :
C = 0,40 à 0,84
Si = jusqu'à 1,0
Mn = jusqu'à 1,4
Cr = 16,0 à 19,0
Mo = 0,8 à 1,5
V = 0,05 à 0,2
Nb = jusqu'à 0,15
Ti = jusqu'à 0,18
N = 0,12 à 0,29
un reste de fer et des impuretés liées à la production, avec l'impératif que les teneurs en éléments soient :
au maximum de 0,25 pour Ni,
au maximum de 0,20 pour Co,
au maximum de 0,25 pour Cu,
au maximum de 0,48 pour la somme Ni + Co + Cu,
et que la somme des concentrations de carbone et d'azote donne une valeur d'au moins 0,61, d'au plus 0,95 et que l'outil soit soumis, de préférence pendant un formage, au moins à un traitement au recuit d'homogénéisation à une température supérieure à 1065°C, selon lequel la pièce ou l'outil, notamment la coutellerie à l'état brut, formé à partir de l'alliage, est recuit dans la zone du point A3 de l'alliage, de préférence à une température située entre 800 et 880°C, est ensuite refroidi à une intensité plus faible, et enfin à nouveau réchauffé et austénisé à une zone de température située entre 940 et 1060°C et finalement refroidi avec une intensité plus forte, après quoi au moins un traitement de revenu à une température située entre 165 et 385°C et un finissage des pièces coupantes seront réalisés.

5. Procédé selon la revendication 4, **caractérisé en ce que** l'alliage est fabriqué avec des teneurs en éléments en % en poids
au maximum de 0,15 pour Ni,
au maximum 0,15 pour Cu,
au maximum 0,24 pour la somme Ni + Co + Cu.
et/ou avec une somme des concentrations de C+N située entre 0,66 et 0,84.

6. Procédé selon l'une des revendications 4 ou 5, **caractérisé en ce que** le refroidissement des pièces à une intensité plus forte dans le procédé de trempe en coquille est réalisé le cas échéant avec de l'eau, de préférence avec de l'air comprimé, notamment avec de l'huile.

7. Procédé selon l'une des revendications 4 à 6, **caractérisé en ce que** l'austénisation des pièces est réalisée dans une zone de température située entre 960 et 1050°C, de préférence entre 980 et 1030°C.

8. Procédé selon l'une des revendications 4 à 7, **caractérisé en ce que** la pièce est soumise, après refroidissement à une intensité plus forte de température d'austénisation, à un traitement par congélation à une température de moins 55°C, de préférence en dessous de moins 70°C.
